# FASCICULE DE BREVET EUROPEEN

(11) **EP 0 360 633 B1**
(45) Date de publication et mention de la délivrance du brevet: **07.04.1993**
(21) Numéro de dépôt: 89402176.5
(22) Date de dépôt: 31.07.1989
(51) Int. Cl.: C10M 135/04, C07C 319/14, C10N 30/06, C10N 40/08, C10N 40/22

(54) **Composition d'oléfines polysulfurées, leur préparation et leur utilisation comme additifs pour lubrifiants**
Polysulfurierte Olefin-Zusammensetzung, ihre Herstellung und ihre Verwendung als Schmiermittelzusätze
Polysulphurised olefin composition, its preparation and its use as an additive in lubricants

(30) Priorité: 07.09.1988 FR 8811773
(43) Date de publication de la demande: 28.03.1990
(73) Titulaire: INSTITUT FRANCAIS DU PETROLE, 92502 Rueil-Malmaison (FR)
(72) Inventeur: Born, Maurice, F-92000 Nanterre (FR); Briquet, Lucienne, F-92500 Rueil Malmaison (FR); Lallement, Jacques, F-93300 Aubervilliers (FR); Parc, Guy, F-92500 Rueil Malmaison (FR)

(56) Documents cités:
- EP-A- 293 299
- EP-A- 0 159 936
- FR-A- 2 404 042
- FR-A- 2 588 881
- FR-A- 2 605 328

## Description

L'invention concerne un procédé de préparation de compositions d'oléfines polysulfurées utilisables comme additifs notamment pour améliorer les propriétés extrême-pression des lubrifiants : elle concerne plus particulièrement les compositions obtenues par ce procédé, à teneur en soufre élevée à très faible teneur en chlore, et leur utilisation comme additifs pour lubrifiants minéraux ou synthétiques.

Dans un ensemble de demandes de brevets français antérieures, le déposant a déjà décrit des compositions d'oléfines polysulfurées obtenues par des procédés comprenant:
- une étape (1) dans laquelle on fait réagir au moins un composé choisi parmi le monochlorure et le dichlorure de soufre avec au moins une monooléfine aliphatique de 2 à 12 atomes de carbone, de manière à former un produit d'addition;
- une étape (2) dans laquelle on fait réagir ledit produit d'addition soit avec un sulfure ou un polysulfure alcalin ou alcalino-terreux, soit avec au moins un mercaptate ou un mercaptate-polysulfure répondant à une formule générale du type RSₓM, dans laquelle R représente un radical aliphatique, un radical aliphatique portant au moins un groupement fonctionnel, un radical aromatique, un radical aromatique substitué par au moins un radical aliphatique, ou un radical hétérocyclique, M représente un atome ou un groupement monovalent correspondant à une base minérale de formule MOH et x prend une valeur moyenne d'au moins 1; et éventuellement
- une étape (3) dans laquelle le produit de l'étape (2) est mis en contact avec une solution aqueuse de base minérale.

En particulier, dans le document de brevet FR-A-2605328 la monooléfine aliphatique mise en jeu dans l'étape (1) répond, à la formule générale R ¹ - C (R²) = CH₂ dans laquelle R ¹ représente un atome d'hydrogène ou un radical alkyle de 1 à 3 atomes de carbone et R² représente un atome d'hydrogène ou un radical méthyle, et, dans l'étape (2) le produit d'addition formé dans l'étape (1) est mis à réagir avec un mercaptate ou un mercaptate polysulfuré de type RSₓM dans lequel x prend une valeur moyenne d'au moins 1 et pouvant aller par exemple jusqu'à environ 7.

Les compositions d'oléofines polysulfurées ainsi obtenues sont solubles dans les huiles lubrifiantes minérales ainsi que dans les lubrifiants synthétiques de type polyalphaoléfines hydrogénées, mais elles ne peuvent présenter une teneur en soufre élevée que si leur préparation met conjointement au mercaptate une proportion importante de soufre élémentaire, ce qui entraîne l'inconvénient que les produits présentent une corrosité vis à vis du cuivre trop élevée pour qu'ils soient utilisables comme additifs pour huiles d'engrenage ou pour huiles de coupe des métaux cuivreux.

Par ailleurs, le brevet des Etats-Unis US-A-4563 302 et la demande Européenne EP-A-228489 décrivent un procédé assez voisin pour préparer des oléfines polysulfurées utilisables comme additifs extrême-pression pour huiles lubrifiantes ; ce procédé comprend les étapes principales suivantes :
- une étape (1) dans laquelle on fait réagir à environ 30 - 100°C du monochlorure de soufre avec une monooléfine aliphatique de *C*₃ à *C*₆ (en général l'isobutène) de préférence en présence d'un promoteur consistant en un alcool inférieur, de manière à former un adduct ;
- une étape (2) dans laquelle on fait réagir ledit adduct avec du soufre, ou sulfure de sodium, un alkylmercaptan comportant de 1 à 12 atomes de carbone et de 0 à 0,5 gramme de NaSH par mole d'halogénure de soufre dans un milieu hydroalcoolique à une température de 50°C jusqu'au reflux pour former une oléfine sulfurée ; et
- une étape (3) dans laquelle on récupère ladite oléfine polysulfurée contenue dans le milieu hydroalcoolique.

Il est indiqué dans ce brevet que la teneur en soufre des produits obtenus peut atteindre 48,8 % en masse, mais l'analyse indique que de tels produits contiennent une teneur en chlore résiduel beaucoup trop élevée : elle est d'environ 0,25 % en masse.

Enfin, le document de brevet EP-A-0293299, considéré au titre de l'article 54 (3) de la CBE, décrit des compositions d'oléfines polysulfurées à teneur élevée en soufre et à très fable teneur en chlore obtenues par un procédé comprenant :
- une étape (1) dans laquelle on fait réagir au moins un composé choisi parmi le monochlorure et le dichlorure de soufre avec au moins une monooléfine aliphatique de 2 à 12 atomes de carbone pour former un produit d'addition ou "adduct";
- une étape (2) dans laquelle on fait réagir de l'hydrogène sulfuré avec de l'hydroxyde de sodium, de potassium ou d'ammonium en solution dans au moins un monoalcool aliphatique substantiellement anhydre de 1 à 4 atomes de carbone ;
- une étape (3) dans laquelle on met en contact ledit "adduct" formé dans l'étape (1) ainsi qu'au moins un composé hydrocarboné monohalogéné, saturé ou insaturé, avec la solution alcoolique obtenue à l'issue de l'étape (2) ;
- une étape (4) dans Iaquelle on chauffe le mélange résultant de l'étape (3), on élimine ledit monoalcool tout en ajoutant de l'eau en une quantité suffisante pour maintenir en solution les réactifs et les produits minéraux; et
- une étape (5) dans laquelle, après décantation et élimination de la phase aqueuse, on récupère la phase organique constituée au moins en majeure partie par la composition d'oléfine polysulfurée recherchée.

Les compositions d'oléfines polysulfurées ainsi obtenues peuvent présenter des teneurs en soufre élevées et des corrosivités vis-à-vis du cuivre faibles, mais elles ne sont pas en général suffisamment solubles dans les lubrifiants synthétiques de type polyaIphaoléfines hydrogénées.

On a maintenant découvert de manière surprenante qu'il était possible de préparer des compositions d'oléfines polysulfurées qui présentent à la fois des teneurs en soufre élevées, des teneurs en chlore très faibles, une faible corrosivité vis-à-vis du cuivre, une solubilité accrue notamment dans les lubrifiants synthétiques du type polyalphaoléfines hydrogénées, cette solubilité ainsi que leur viscosité pouvant être réglées en fonction des besoins par le choix des proportions de certains des réactifs mis en jeu.

D'une manière générale, le procédé de préparation de compositions d'oléfines polysulfurées selon l'invention comprend :
- une étape (1) dans laquelle on fait réagir, par exemple à une température de 20 à 80°C, au moins un composé choisi parmi le monochlorure et le dichlorure de soufre avec au moins une monooléfine aliphatique de 2 à 12 atomes de carbone, formant ainsi un produit d'addition (ou adduct) ;
- une étape (2) dans laquelle on fait réagir de l'hydrogène sulfuré et au moins un mercaptan avec un hydroxyde de métal alcalin (sodium, potassium) ou de l'hydroxyde d'ammonium en solution dans au moins un monoalcool aliphatique de C₁à C₄ substantiellement anhydre obtenant ainsi une solution alcoolique; on ajoute éventuellement du soufre selon les proportions de sulfure, d'hydrogénosulfure de mercaptate, de polysulfure et/ou de mercaptate polysulfure de métaux alcalins que l'on désire obtenir dans le mélange ;
- une étape (3) dans laquelle on met en contact ledit adduct obtenu à l'étape ( 1) et éventuellement au moins un composé hydrocarboné monohalogéné, saturé ou insaturé, tel que défini plus loin, avec la solution alcoolique obtenue à l'étape (2), maintenue à une température déterminée, par exemple de 20 à 120° C , pendant l'introduction des réactifs, en opérant éventuelllement sous pression ;
- une étape (4) dans laquelle on chauffe le mélange résultant pendant un temps déterminé, à une température allant par exemple de 50 à 120° C (en opérant sous pression), on élimine le monoalcool par distillation, tout en ajoutant une quantité d'eau suffisante pour maintenir en solution les réactifs et les produits mlnéraux formés au cours de la réaction;
- une étape (5) dans laquelle, après décantation, on élimine la phase aqueuse et on récupère la phase organique constituée principalement par la composition d'oléfines polysulfurée et éventuellement
- une étape (6) dans laquelle on met en contact le produit obtenu à l'issue de l'étape (5) avec un composé basique, tel qu'une base minérale, et on le lave à l'eau.

Dans l'étape (1) du procédé de l'invention, les oléfines de départ peuvent renfermer de 2 à 12 atomes de carbone, et être utilisées seules ou en mélanges on utilise le plus souvent l'isobutylène, les hexènes, les di-triisobutylènes, les tri- et tétrapropylènes, ou leurs mélanges.

L'oléfine ou le mélange d'oléfines peut être utilisé en une proportion de 1,5 a 2,5 moles, de préférence de 1,8 à 2,21 moles, par mole de monochlorure et/ou de dichlorure de soufre. Elle est en général introduite dans le monochlorure et/ou le dichlorure de soufre liquide à une température de 20 à 80°C. plus spécifiquement de 30 à 50°C.

Le mélange sulfuré préparé dans l'étape (2) à partir d'hydrogène sulfuré et de mercaptan peut avoir les proportions d'un sulfure, d'un hydrogénosulfure, d'un polysulfure ou d'un mercaptate polysulfure de métal alcalin (par exemple sodium ou potassium) ou d'ammonium ou d'un mélange de ceux-ci.

Il s'agit le plus souvent de composés de sodium. On utilise en général de 0.01 à 1 mole d'hydrogène sulfuré, et de préférence de 0.05 à 0.95 mole d'hydrogène sulfuré par mole d'hydroxyde et de 0.01 à 1 mole de mercaptan et de préférence de 0,05 à 0,95 mole de mercaptan par mole d'hydroxyde.

Le soufre élémentaire éventuellement mis en jeu dans l'étape (2), conjointement au composé sulfuré, peut être avec l'hydroxyde introduit, dans un rapport molaire allant de 0 jusqu'à environ 3.6/1, plus particulièrement de 0 à 2,5/l.

Dans l'étape (2), on forme le composé sulfuré, et on introduit éventuellement le soufre élémentaire. dans un monoalcool aliphatique léger. renfermant de 1 à 4 atomes de carbone.

Comme monoalcools aliphatiques légers. on peut citer : le méthanol. l'éthanol. le n-propanol, l'isopropanol, le n-butanol, l'isobutanol et le tert-butanol. le méthanol étant préféré ; la quantité mise en jeu est avantageusement de 100 à 400 *cm*³. de préférence de 125 à 200 *cm*³ par mole d'hydroxyde utilisée.

Par monoalcool substantiellement anhydre, on entend un monoalcool ne contenant pas plus de 5 % en masse d'eau, et de préférence moins de 1 % en masse d'eau.

Dans l'étape (3) du procédé, le ou les composés hydrocarbonés saturés et/ou insaturés monohalogénés éventuellement utilisés conjointement à l'adduct obtenu à l'issue de l'étape (1), peuvent consister en des chlorures, des bromures ou des iodures d'alkyles ou d'alkényles, linéaires ou ramifiés, en *C*₁ à *C*₁₂ (de préférence en *C*₂ à *C*₄), des cycloalkyles et/ou cycloalkényles éventuellement substitués, en *C*₅ à *C*₁₂ (de préférence en *C*₆), ou des arylalkyles et/ou arylalkényles, éventuellement substitués, en *C*₆ à *C*₁₂ (de préférence en *C*₈ et *C*₉).

On peut citer comme exemples notamment les chlorures, bromures et iodures de méthyle, d'éthyle, d'isopropyle, de n-propyle. de tert-butyle, d'isobutyle, de n-butyle, de tert-amyle, d'isoamyle. de n-amyle. de n-hexyle, d'éthyl-2 hexyle, de n-octyle, de cyclohexyle et de benzyle et leurs mélanges.

On peut encore citer le chloro-1 éthylène. le chloro-1 propène. le chloro-2 propène. le chloro-3 propène, le chloro-1 butène-1, le chloro-1 butène-2, le chloro-2 butène-2, le chloro-3 butène-1, le chloro-1 méthyl-2 propène, le chloro-3 méthyl-2 propène, ou encore le chloro-3 phényl-1 propène-1. le chloro-2 thiophène, ainsi que les dérivés bromés et iodés correspondants.

On utilise avantageusement le chlorure de méthyle. le chlorure de n-butyle et le chlorure de méthallyle.

Dans le cadre de l'invention, il est possible de remplacer au moins en partie le composé hydrocarboné monohalogéné tel que défini plus haut par au moins un composé hydrocarboné monohalogéné portant en outre au moins un groupement fonctionnel comportant un ou plusieurs hétéroatomes (tels que l'oxygène et/ou l'azote et/ou le soufre).

Parmi ces composés hydrocarbonés monohalogénés fonctionnels, on utilisera principalement les composés monochlorés ou monobromés ; ils seront avantageusements choisis parmi
· les composés monohalogénés renfermant au moins une fonction alcool et notamment :
   - des halogénures de monoalcools aliphatiques. alicycliques ou aromatique-aliphatiques renfermant par exemple de 2 à 18 atomes de carbone, tels que par exemple les chloro-2 et bromo-2 éthanols, les chloro- et bromo-propanols, butanols, pentanols, hexanols, heptanols, octanols, nonanols, décanols, undécanols et dodécanols, et les alcools chloro- ou bromo-benzyliques. et les alcools chloro- ou bromophényléthyliques ;
   - des halogénures de polyols, tels que par exemple le chloro-3 ou le bromo-3 propanediol- 1,2 (et les dérivés époxy correspondants ; par exemple le chloro-1 ou le bromo-1 époxy-2,3 propane) ;
   - des halogénures de monoalcools (poly-) oxyalkylénés, tels que par exemple les chloro- et bromo- (poly-) éthoxyéthanols, (poly-)éthoxypropanols, (poly-)propoxyéthanols et (poly-)propoxy propanols ;
· les composés monohalogénés renfermant au moins une fonction phénol. tels que par exemple des chloro- et bromo- phénols non substitués ou substitués par exemple par des groupements alkyles ;
· les composés monohalogénés renfermant au moins une fonction carboxylique, tels que par exemple les acides chloro- et bromo-acétiques, propioniques, butyriques, valériques, benzoiques et succiniques ;
· les composés monohalogénés renfermant au moins une fonction amine, notamment des composés aliphatiques, alicycliques ou aromatique-aliphatiques, tels que par exemple le chlorhydrate de chloro-éthylamine et les chlorhydrates de chloro-N,N diméthyl-, diéthyl- et dipropyl- éthylamines, les chloro- et bromo-benzylamines et les chloro- et bromo-phényléthylamines ;
· les composés monohalogénés renfermant au moins une fonction amide, tels que par exemple les chloro- et bromo- acétamides et propionamides ; ou encore
· les composés monohalogénés renfermant au moins une fonction thiol, tels que par exemple les chloro- et bromo- mercaptobenzothiazoles, les chloro- et bromo-phénylmercaptans et les chloro- et bromo- benzylmercaptans.

Parmi les composés monohalogénés fonctionnels présentant des groupements de plusieurs types différents. on peut citer :
· des composés à fonctions hydroxyle et acide carboxylique, tels que par exemple l'acide chloro-5 salicylique ou l'acide chloro-3 hydroxy-4 mandélique ;
· des composés à fonctions amine et acide carboxylique, tels que par exemple la chloro-4 phénylalanine ; ou encore
· des composés à fonctions hydroxyle et amine.

Sans sortir du cadre de l'invention, on peut utiliser ces composés hydrocarbonés monohalogénés fonctionnels conjointement aux composés hydrocarbonés monohalogénés non fonctionnels tels que définis plus haut, et ce, en toutes proportions.

La proportion de composé hydrocarboné monohalogéné éventuellement utilisée est en général de 1 à 70 % en atomes-gramme d'halogène par rapport au nombre total d'atomes-gramme d'halogène de l'ensemble adduct + composé hydrocarboné monohalogéné. Cette proportion correspond en général à un nombre de moles de composé hydrocarboné monohalogéné d'environ 0.015 à 1,9 pour 100 g d'adduct, en particulier lorsque la monooléfine de départ est l'isobutylène.

La proportion d'adduct et de composé hydrocarboné monohalogéné éventuel utilisée par rapport à l'hydroxyde mis à jeu correspond en général à un nombre d'atomes d'halogène par mole d'hydroxyde allant de 1/1 à 0,5/1, de préférence de 0,80/1 à 0,75/1.

L'étape (3) peut être effectuée sous une faible pression ; la pression relative peut aller par exemple jusqu'à 1 MPa (10 bars).

Les additifs de l'invention peuvent aussi être préparés au moyen d'un procédé fonctionnant en continu à courants parallèles et à contacts multiples. Dans ce cas, la réaction de l'étape (3) est en général effectuée sous pression.

Les compositions d'oléfines polysulfurées préparées par le procédé de l'invention ont en général des teneurs en chlore résiduel particulièrement faibles, généralement inférieures à environ 0,1 % en masse, le plus souvent inférieures à 0,05 %, et parfois même inférieures à environ 0,01% en masse, en particulier dans le cas de l'emploi du méthanol et/ou d'une légère pression réactionnelle.

On considère comme particulièremment interessante dans l'invention les compositions d'oléfines polysulfurées préparées par le procédé défini précédemment dans lequel la monooléfine alphatique mise en jeu est l'isobutylène, et en particulier celles qui présentent une teneur en soufre d'au moins 45 % en masse, qui sont solubles dans les lubrifiants de type polyalphaoléfines à des concentrations d'au moins 10 % en masse et qui présentent une corrosivité vis-à-vis du cuivre selon l'ASTM D 130 (= NFM07-015), à 2 % en masse de soufre dans l'huile pendant 3 heures à 121 °C inférieure à 3. Elles sont utilisables notamment comme additifs pour la formulation d'huiles pour engrenages et pour la formulation d'huiles de coupe des métaux cuivreux, par exemple à des doses comprises entre 0,1 et 20 % en masse.

On peut encore considérer les compositions dont la corrosivité vis-à-vis du cuivre, dont les conditions indiquées ci-dessus, est supérieure ou égale à 3 ; elles peuvent être utilisées pour la formulation des huiles de coupe des métaux ferreux à des doses comprises entre 0,1 et 20 % en masse, et comme agents de sulfuration en milieu organique.

Les exemples suivants illustrent l'invention sans la limiter. Les exemples 1 à 4 sont donnés à titre de comparaison.

Dans ces exemples RHS représente le mercaptan utilisé et Iₐ et Iₒₕ, lorsqu'ils sont mentionnés, représentent respectivement l'indice d'acide et d'hydroxyle.

### EXEMPLE 1 (Comparatif)

Un adduct sulfuré de l'isobutylène est préparé conformément à l'enseignement de la demande EP-A- 228 489, en faisant réagir entre 50 et 65°C 1350 g de *S₂Cl₂* (10 moles) avec 1265 g d'isobutylène (21,8 moles). On obtient ainsi 2500 g de produit d'addition. L'expérimentation est poursuivie comme dans l'exemple de la demande européenne sus-mentionnée.

Dans un second réacteur on introduit 188,4 g d'une solution alcoolique (64,7 % en masse d'isopropanol, 13,8 % de tert-butanol, 20,3 % d'eau), 23.3 g d'eau, 246,0 g d'une solution aqueuse à 29.09 % en masse de NaHS (1,27 mole), 78,0 g d'une solution aqueuse de soude à 50 % en masse (0.98 mole) et 6,1 g de soufre en fleur (0,44 atome-gramme). Dans cet essai, les masses d'eau liquide et d'alcools introduites sont égales respectivement à 275 g et à 147,9 g ; soit au total 423 g environ de mélange hydroalcoolique.

Le mélange est agité et chauffé à 75°C, puis on introduit dans le milieu simultanément goutte à goutte en 2 heures 270,0 g d'adduct et 33.9 g de tert-butylmercaptan (0,36 mole). On chauffe ensuite le mélange au reflux pendant 3 heures. Le solvant alcoolique est ensuite distillé jusqu'à 90°C : le chauffage est ensuite supprimé, la distillation est poursuivie sous pression réduite jusqu'à 65°C.

La phase organique est lavée à l'eau, évaporée sous pression réduite entre 100 et 110°C puis filtrée.

On recueille ainsi une huile claire dont l'analyse élémentaire est la suivante :
- S: = 46,5 % en masse
- Cl: = 0,63 % en masse (6300 ppm)

### EXEMPLE 2 (Comparatif)

La même expérimentation est reprise en utilisant 94 g de Na HS, *H*₂*O* en poudre (1.27 mole contenant 22.9 g d'eau) et en substituant le mélange eau + alcools de l'exemple 1 par le même volume de méthanol substantiellement anhydre, à savoir 400.1 g (423 g - 22.9 g).

L'expérimentation est poursuivie conformément au mode opératoire indiqué: on obtient ainsi une huile claire dont l'analyse élémentaire est la suivante :
- S: = 47,7 % en masse
- Cl: = 0,21 % en masse (2100 ppm)

### EXEMPLE 3 (Comparatif)

L'expérimentation de l'exemple 1 est reprise en utilisant 10 % molaire de plus de NaHS (270.6 g de solution à 29.09 %), de NaOH (85.8 g de solution aqueuse à 50 %) et de tert-butylmercaptan (37.3 g).

Après réaction on obtient un produit dont les caractéristiques analytiques sont les suivantes :
- S: = 45,6 % en masse
- Cl: = 0,35 % en masse (3500 ppm)

### EXEMPLE 4 (Comparatif)

L'expérimentation de l'exemple 2 est reprise en utilisant 10 % molaire de plus de NaHS et de tert-butylmercaptan, la réaction étant réalisée dans le méthanol anhydre. Après réaction, on recueille un produit dont les caractéristiques analytiques sont les suivantes :
- S: = 45,4 % en masse
- Cl: = 0,05 % en masse (500 ppm)

On constate que la mise en jeu d'un alcool substantiellement anhydre, au lieu d'un mélange hydro-alcoolique, permet d'abaisser très sensiblement la teneur en chlore résiduel des additifs soufrés obtenus.

### EXEMPLE 5

On prépare un adduct soufré en faisant réagir un mélange constitué par 90 % molaire d'isobutylène (1210 g = 21,6 moles) et par 10 % molaire de diisobutylène (268,5 g = 2,4 moles) avec 1620 g de *S₂Cl₂* (12 moles) à 50°C. L'adduct ainsi obtenu renferme une teneur pondérale en chlore de 26,7 %.

Dans un second réacteur on prépare une solution constituée par 150 *cm*³ de méthanol substantiellement anhydre et par 36 g de NaOH en pastilles (0,9 mole).

Après dissolution on introduit dans le milieu alcoolique 2.38 g d'*H*₂*S* gazeux (0,07 mole), 68.4 g de tert-butylmercaptan (0,76 mole) puis 10,65 g de soufre en fleur (0,33 atome-gramme) ; le mélange ainsi obtenu est chauffé 0,5 heures à 75°C pour assurer la formation du mélange de polysulfure et de tert-butylpolysulfure alcalin.

On introduit ensuite dans le milieu alcoolique alcalin 100 g d'adduct isobutylène/diisobutylène goutte à goutte en 2 heures. Dans cet essai, la quantité de réactifs alcalins utilisée représente un excès molaire de 16.5 % par rapport à la quantité de chlore engagée, et le rapport molaire (H₂S + RSH)/S est égal 2.5.

On fait bouillir le mélange pendant 7 heures, puis on distille le méthanol tout en introduisant dans le milieu 150 *cm*³ d'eau.

On décante le mélange, la phase organique récupérée est traitée au reflux pendant 3 heures avec 130 *cm*³ d'une solution aqueuse de soude à 10 % ; elle est lavée des fois avec 100 *cm*³ d'eau, elle est séchée sous pression réduite à 100°C puis filtrée. Les caractéristiques physico-chimiques du produit ainsi obtenu sont rassemblées dans le tableau 1.

### EXEMPLE 6

L'expérimentation de l'exemple 5 est reprise en inversant les proportions molaires relatives entre *H*₂*S* et tert-butylmercaptan à savoir: 14,65 g d'*H*₂*S* (0,43 mole) et 3,9 g de tert-butylmercaptan (0,034 mole) et 6 g de soufre en fleur (0,19 atome-gramme). Après réaction puis traitement, on obtient un produit dont les caractéristiques sont rassemblées dans le tableau 1.

### EXEMPLE 7

L'expérimentation de l'exemple 5 est reprise en utilisant 88,7 g de soufre en fleur (2,77 atomes-gramme) ; dans cet essai le rapport molaire (*H*₂*S*+*RSH*)*/S* est égal à 0,3. Après réaction et sans traitement à la soude à 10 %, on récupère une huile orangée dont les caractéristiques sont indiquées dans le tableau 1.

### EXEMPLE 8

L'expérimentation de l'exemple 5 est reprise en faisant réagir dans les proportions molaires relatives 0,666/0,333 le tert-butylmercaptan (40,5 g, 0,45 mole) et l'*H*₂*S* (7,7 g, 0,226 mole) et en utilisant 11,4 g de soufre en fleur (0,356 atome-gramme). Dans cet essai le rapport molaire (*H*₂*S* + *RSH*)*/S* est égal à 1,9.

### EXEMPLE 9

L'expérimentation de l'exemple 8 est reprise en substituant le tert-butylmercaptan par la même quantité molaire de méthylmercaptan (21,6 g).

### EXEMPLE 10

L'expérimentation de l'exemple 9 est reprise en substituant le méthylmercaptan par la même quantité molaire de tert-dodécylmercaptan (90,9 g).

### EXEMPLE 11

L'expérimentation de l'exemple 7 est reprise en utilisant cette fois 135 g d'un adduct provenant de la réaction d'un mélange oléfinique constitué par 33.3 % molaire d'isobutylène, 33,3 % de diisobutylène et de 33,3 % de nonènes (tripropylène) avec *S*₂*Cl*₂ dans les proportions de 2 moles d'oléfines par mole de *S*₂*Cl*₂ ; l'adduct obtenu renferme une teneur de chlore de 19,9 % en masse. Après réaction et sans traitement à la soude. on obtient un additif dont les caractéristiques sont indiqués dans le tableau 1.

### EXEMPLE 12

L'expérimentation de l'exemple 6 est reprise en utilisant un mélange constitué par 90 g d'adduct isobutylène-diisobutylène et 7 g de chlorure de n-butyle (0,0757 mole). La proportion de chlore provenant du chlorure de n-butyle par rapport au chlore total est de 10 % en atome. Après réaction puis traitements, on recueille un additif dont les caractéristiques sont rapportées dans le tableau 1.

### EXEMPLE 13

L'expérimentation de l'exemple 12 est reproduite en substituant le chlorure de n-butyle par la même quantité molaire de chlorure de méthallyle (6,93 g). Après réaction puis traitements. on recueille un additif dont les caractéristiques sont rassemblées dans le tableau 1.

### EXEMPLE 14

L'expérimentation de l'exemple 12 est reprise en introduisant la solution alcoolique de polysulfure et de mercaptate-polysulfure alcalin dans le mélanqe halogéné. Après réaction puis traitements. on recueille un additif dont les caractéristisques sont indiquées dans le tableau 1.

### EXEMPLE 15

L'expérimentation de l'exemple 8 est reprise en utilisant un mélange halogéné consituté par 64,4 g d'adduct isobutylène-diisobutylène, 25,4 g de chloro-1 propanol-2 (0,269 mole) et en utilisant 11,7 g de soufre en fleur (0,365 atome-gramme). Dans cet essai le rapport molaire (*H*₂*S* *+* *RSH*)*/S* est égal à 1,85. Après réaction sans traitement ultérieur à la soude et après lavages à l'eau pour éliminer les polysulfures alcalins excèdentaires et le polythiodipropylèneglycol formé, on recueille un additif dont les caractéristiques physico-chimiques sont les suivantes :
- S: = 41,2 % en masse
- Cl: = 0,044 % en masse (440 ppm)
- *I*_{*OH*}: = 96
- Viscosité cinématique à 100°C: = 4,94 *mm²/s*

### EXEMPLE 16

L'expérimentation de l'exemple 15 est reprise en utilisant un mélange halogéné constitué par 64.4 g d'adduct isobutylène-diisobutylène et par 25.2 g de chloro-1 époxy-2,3 propane (0,269 mole). Dans cet exemple le rapport molaire (*H*₂*S* + *RSH*)*/S* est égale à 1.85. Après réaction, lavage, séchage et filtration. l'additif obtenu possède les caractéristiques suivantes :
- S: = 40,9 % en masse
- Cl: = 0,012 % en masse (120 ppm)
- *I*_{*OH*}: = 84
- Viscosité cinématique à 100°C: = 15.2 *mm²/s*

### EXEMPLE 17

On prépare une solution constituée par 300 *cm*³ de méthanol anhydre. 34 g de soude en pastilles (0.85 mole), de 38,34 g de tert-butylmercaptan (0,426 mole), de 6.63 g d'*H*₂*S* (0,213 mole) et de 11,7 g de soufre en fleur (0,365 atome-gramme). Dans cet exemple, le rapport molaire (*H*₂*S* + *RSH*)*/S* est égal à 1,75. On introduit dans le mélange alcalin ainsi obtenu, un mélange halogéné constitué par 64,4 g d'adduct isobutylène-diisobutylène et 25,42 g d'acide monochloracétique (0,269 mole), l'addition étant effectuée en 2 heures. Le mélange est porté au reflux pendant 7 heures, on distille le méthanol tout en introduisant 150 *cm*³ d'eau, on ajoute 150 *cm*³ de cyclohexane pour extraire la phase organique. on refroidit. on récupère la phase organique que l'on traite sous vigoureuse agitation par 120 *cm*³ d'une solution aqueuse d'HCl 6N pendant 2 heures à 70°C. On laisse décanter : la phase organique récupérée est lavée deux fois avec 150 *cm*³ d'eau. elle est évaporée puis séchée sous pression réduite à 100°C. Les caractéristiques du composé soufré carboxylique obtenu sont les suivantes :
- S: = 41,2 % en masse
- Cl: = 0.03 2 % en masse (320 ppm)
- Viscosité cinématique à 100°C: = 21.2 *mm²/s*
- *I*_{*A*}: = 39

### EXEMPLE 18

L'expérimentation de l'exemple 8 est reprise en utilisant un mélange halogéné constitué par 64.4 g d'adduct isobutylène-diisobutylène et 19,14 g de chlorométhyl-4 di-tertiobutyl-2,6 phénol (0.075 mole). Dans cet exemple le rapport molaire (*H*₂*S* + *RSH*)*/S* est égal à 1.9. Après traitement à la soude. lavage, séchage sous pression réduite à 100°C puis filtration. on recueille un additif dont le spectre infra-rouge révèle la présence de groupements phénoliques non liés ses caractéristiques élémentaires sont les suivantes :
- S: = 35,7 % en masse
- Cl: = 0,031 % en masse (310 ppm)
- Viscosité cinématique à 100°C: = 11,7 *mm²/s*
- *I*_{*OH*}: = 29

### MESURE DE L'ACTIVITE CORROSIVE DES PRODUITS SELON L'INVENTION

On réalise des essais de corrosion à la lame de cuivre selon la norme ASTM D 130 (NF M 07-015), à partir d'une huile minérale SAE 90 contenant 2 % en masse de soufre sous forme d'additif.

Les résultats obtenus sont rassemblés dans le tableau 2. Ils sont exprimés par une cotation comprenant un nombre de 1 à 4, ce nombre étant suivi d'une lettre précisant la nuance de la corrosion de la lame de cuivre.

Pour la formulation des huiles d'engrenages automobiles et pour la formulation des huiles de coupe des métaux cuivreux, on utilisera de préférence les additifs conduisant à une cotation inférieure ou égale à 3 (en particulier à 121 °C). Pour la formulation d'huiles pour le travail des métaux ferreux, on peut utiliser les produits préparés selon l'invention et préférentiellement ceux qui conduisent à des cotations de corrosion supérieures à 3.

### EVALUATION DES PROPRIETES EXTREME-PRESSION DES ADDITIFS SELON L'INVENTION

On a réalisé des essais mettant en évidence les propriétés extrême-pression des additifs de l'invention. d'une part dans des formulations du type huiles d'engrenages et, d'autre part. dans des formulations du type huiles de travail des métaux.
a) Les additifs des exemples 5, 6, 8, 9, 10, 12, 13 et 14 ont été étudiés à l'aide d'une machine 4 billes selon les procédures de l'ASTM D 2783 et de l'ASTM D 2266, à des concentrations telles que la teneur en soufre dans l'huile SAE 90 soit de 0,7 % en masse ; les résultats obtenus ont été rassemblés dans le tableau 3.
   On constate que les additifs selon l'invention qui sont caractérisés par une faible corrosivité vis-à-vis du cuivre peuvent être utilement employés pour la formation d'huile d'engrenages et d'huiles pour la coupe des métaux cuivreux, compte tenu de leurs caractéristiques extrême-pression élevées.
b) On a réalisé des essais mettant en évidence les propriétés extrême-pression des additifs préparés selon les exemples 7 et 11 dans une formule du type huile de coupe des métaux. au moyen d'une machine 4 billes selon la procédure ASTM D 2783.

La formulation lubrifiante étudiée était constituée d'une huile 100 Neutral Solvent renfermant 3 % en masse de chlore sous forme de paraffine chlorée et 1 % en masse de soufre sous forme d'additif soufré. Les résultats obtenus sont rassemblés dans le tableau 4.

Les résultats montrent que les additifs de l'invention qui présentent une corrosivité élevée par rapport au cuivre conduisent à des performances extrême- pression très élevées et qu'ils peuvent, à ce titre, être utilement utilisés pour la formulation d'huiles de travail des métaux ferreux.

## Revendications

1. Procédé de préparation d'une composition d'oléfine polysulfurée, caractérisé en ce qu'il comprend :
· une étape (1) dans laquelle on fait réagir au moins un composé choisi parmi le monochlorure et le dichlorure de soufre avec au moins une monooléfine aliphatique de 2 à 12 atomes de carbone, formant ainsi un adduct ;
· une étape (2) dans laquelle on fait réagir de l'hydrogène sulfuré et au moins un mercaptan avec un hydroxyde de métal alcalin ou d'ammonium en solution dans au moins un monoalcool aliphatique de 1 à 4 atomes de carbone, substantiellement anhydre, obtenant ainsi une solution alcoolique ;
· une étape (3) dans laquelle on met en contact ledit adduct obtenu à l'étape (1) avec la solution alcoolique obtenue à l'étape (2) ;
· une étape (4) dans laquelle on chauffe le mélange résultant puis on élimine le monoalcool aliphatique par distillation tout en ajoutant une quantité d'eau suffisante pour maintenir en solution les réactifs et les produits minéraux formés au cours de la réaction et
· une étape (5) dans laquelle on élimine la phase aqueuse et on récupère la phase organique constituée principalement par la composition d'oléfine polysulfurée.

2. Procédé selon la revendication 1, caractérisé en ce que, dans l'étape (1), on utilise de 1,5 à 2,5 moles de monooléfine aliphatique par mole de monochlorure et/ou de dichlorure de soufre.

3. Procédé selon l'une des revendications 1 et 2, caractérisé en ce que, dans l'étape (1), on utilise au moins une monooléfine aliphatique choisie parmi l'isobutylène, les hexènes, les di- et triisobutylènes et les tri- et tétrapropylènes.

4. Procédé selon l'une des revendications 1 à 3, caractérisé en ce que, dans l'étape (2), on utilise de 0,01 à 1 mole d'hydrogène sulfuré et de 0,01 à 1 mole de mercaptan par mole d'hydroxyde.

5. Procédé selon l'une des revendications 1 à 4, caractérisé en ce que, dans l'étape (2), on met en jeu de 100 à 400 cm³ de monoalcool aliphatique par mole d'hydroxyde.

6. Procédé selon l'une des revendications 1 à 5, caractérisé en ce que, dans l'étape (2), on met en jeu en outre du soufre élémentaire.

7. Procédé selon la revendication 6, caractérisé en ce que le soufre élémentaire est mis en jeu en une proportion molaire allant jusqu'à 3,6/1 par rapport à l'hydroxyde mis en jeu.

8. Procédé selon l'une des revendications 1 à 7, caractérisé en ce que, dans l'étape (3), ledit adduct est mis en jeu en une proportion correspondant à un nombre d'atome d'halogène par mole d'hydroxyde de 1/1 à 0,5/1.

9. Procédé selon l'une des revendications 1 à 8, caractérisé en ce que, dans l'étape (3), on met en jeu en outre au moins un composé hydrocarboné monohalogéné saturé ou insaturé.

10. Procédé selon la revendication 9, caractérisé en ce que ledit composé hydrocarboné monohalogéné est au moins un chlorure, un bromure ou un iodure d'alkyle ou d'alkényle, linéaire ou ramifié, de 1 à 12 atomes de carbone, de cycloalkyle ou de cycloalkényle de 5 à 12 atomes de carbone, ou d'arylalkyle ou d'arylalkényle de 6 à 12 atomes de carbone.

11. Procédé selon la revendication 10, caractérisé en ce que ledit composé hydrocarboné monohalogéné est le chlorure de méthyle, le chlorure de n-butyle ou le chlorure de méthallyle.

12. Procédé selon la revendication 9, caractérisé en ce que ledit composé hydrocarboné monohalogéné porte en outre au moins un groupement fonctionnel comportant au moins un hétéroatome choisi parmi l'oxygène, l'azote et le soufre.

13. Procédé selon l'une des revendications 9 à 12, caractérisé en ce que la proportion dudit composé hydrocarboné monohalogéné va jusqu'à 70 % en atomes-gramme d'halogène par rapport au nombre total d'atomes-grammes d'halogène contenu dans l'ensemble adduct + composé hydrocarboné monohalogéné.

14. Procédé selon l'une des revendications 1 à 13, caractérisé en ce que son procédé de préparation comprend en outre une étape (6) dans laquelle on met en contact le produit obtenu à l'issue de l'étape (5) avec un composé basique puis on le lave à l'eau.

15. Composition d'oléfine polysulfurée obtenue par un procédé selon l'une des revendications 1 à 14 dans lequel la monooléfine aliphatique mise en jeu est l'isobutylène et caractérisée en ce qu'elle présente une teneur en soufre d'au moins 45 % en masse, en ce qu'elle est soluble dans les lubrifiants de type polyalphaoléfines hydrogénées à une concentration de 10 % en masse, et en ce qu'elle présente une corrosivité vis-à-vis du cuivre selon l'ASTM D130, à 2 % en masse de soufre dans l'huile pendant 3 heures à 121° C, inférieure à 3.

16. Composition selon la revendication 15, caractérisée en ce qu'elle présente une teneur en chlore résiduel inférieure à 0,1 % en masse.

17. Utilisation d'une composition selon l'une des revendications 15 et 16 comme additif pour la formulation d'huiles pour engrenages et pour la formulation d'huiles de coupe des métaux cuivreux.

## Patentansprüche

1. Verfahren zur Herstellung einer polysulfurierten Olefin-Zusammensetzung, dadurch gekennzeichnet, daß es umfaßt:
- eine Stufe (1), in der man mindestens eine Verbindung, ausgewählt aus Schwefelmonochlorid und Schwefeldichlorid, mit mindestens einem aliphatischen Monoolefin mit 2 bis 12 Kohlenstoffatomen reagieren läßt unter Bildung eines Addukts;
- eine Stufe (2), in der man Schwefelwasserstoff und mindestens ein Mercaptan mit einem Alkalimetall- oder Ammoniumhydroxid, gelöst in mindestens einem im wesentlichen wasserfreien aliphatischen Monoalkohol mit 1 bis 4 Kohlenstoffatomen reagieren läßt, wobei man eine alkoholische Lösung erhält;
- eine Stufe (3), in der man das in der Stufe (1) erhaltene Addukt mit der in der Stufe (2) erhaltenen alkoholischen Lösung in Kontakt bringt;
- eine Stufe (4), in der man die resultierende Mischung erwärmt, dann den aliphatischen Monoalkohol durch Destillation eliminiert, wobei man gleichzeitig eine ausreichende Menge Wasser zugibt, um die Reagentien und die im Verlaufe der Reaktion gebildeten mineralischen Produkte in Lösung zu halten, und
- eine Stufe (5), in der man die wäßrige Phase eliminiert und die hauptsächlich aus der polysulfurierten Olefinzusammensetzung bestehende organische Phase gewinnt.

2. Verfahren nach Anspruch 1, dadurch gekennzeichnet, daß man in der Stufe (1) 1,5 bis 2,5 Mol des aliphatischen Monoolefins pro Mol Schwefelmonochlorid und/oder Schwefeldichlorid verwendet.

3. Verfahren nach einem der Ansprüche 1 und 2, dadurch gekennzeichnet, daß man in der Stufe (1) mindestens ein aliphatisches Monoolefin, ausgewählt aus Isobutylen, den Hexenen, den Di- und Triisobutylenen und den Tri- und Tetrapropylenen, verwendet.

4. Verfahren nach einem der Ansprüche 1 bis 3, dadurch gekennzeichnet, daß man in der Stufe (2) 0,01 bis 1 Mol Schwefelwasserstoff und 0,01 bis 1 Mol Mercaptan pro Mol Hydroxid verwendet.

5. Verfahren nach einem der Ansprüche 1 bis 4, dadurch gekennzeichnet, daß man in der Stufe (2) 100 bis 400 cm³ aliphatischen Monoalkohol pro Mol Hydroxid einsetzt.

6. Verfahren nach einem der Ansprüche 1 bis 5, dadurch gekennzeichnet, daß man in der Stufe (2) außerdem elementaren Schwefel einsetzt.

7. Verfahren nach Anspruch 6, dadurch gekennzeichnet, daß man den elementaren Schwefel in einer Molmenge einsetzt, die bis zu 3,6/l beträgt, bezogen auf das eingesetzte Hydroxid.

8. Verfahren nach einem der Ansprüche 1 bis 7, dadurch gekennzeichnet, daß man in der Stufe (3) das Addukt in einer Menge entsprechend der Anzahl der Halogenatome pro Mol Hydroxid von 1/1 bis 0,5/1 einsetzt.

9. Verfahren nach einem der Ansprüche 1 bis 8, dadurch gekennzeichnet, daß man in der Stufe (3) außerdem mindestens eine gesättigte oder ungesättigte monohalogenierte Kohlenwasserstoffverbindung einsetzt.

10. Verfahren nach Anspruch 9, dadurch gekennzeichnet, daß es sich bei der monohalogenierten Kohlenesserstoffverbindung um mindestens ein Chlorid, Bromid oder Jodid eines linearen oder verzweigen Alkyls oder Alkenyls mit 1 bis 12 Kohlenstoffatomen, Cycloalkyls oder Cycloalkenyls mit 5 bis 12 Kohlenstoffatomen oder Arylalkyls oder Arylalkenyls mit 6 bis 12 Kohlenstoffatomen handelt.

11. Verfahren nach Anspruch 10, dadurch gekennzeichnet, daß es sich bei der monohalogenierten Kohlenwasserstoffverbindung um das Methylchlorid, das n-Butylchlorid oder das Methallylchlorid handelt.

12. Verfahren nach Anspruch 9, dadurch gekennzeichnet, daß die genannte monohalogenierte Kohlenwasserstoffverbindung außerdem mindestens eine funktionnelle Gruppe trägt, die mindestens ein Heteroatom, ausgewählt aus Sauerstoff, Stickstoff und Schwefel, enthält.

13. Verfahren nach einem der Ansprüche 9 bis 12, dadurch gekennzeichnet, daß der Mengenanteil der genannten monohalogenierten Kohlenwasserstoffverbindung bis zu 70 g-Atome Halogen, bezogen auf die Gesamtanzahl der g-Atome Halogen, das in der Summe von Addukt + monohalogenierter Kohlenwasserstoffverbindung enthalten ist, beträgt.

14. Verfahren nach einem der Ansprüche 1 bis 13, dadurch gekennzeichnet, daß das Herstellungsverfahren außerdem eine Stufe (6) umfaßt, in der man das in der Stufe (5) erhaltene Produkt mit einer basischen Verbindung in Kontakt bringt und es dann mit Wasser wäscht.

15. Polysulfurierte Olefinzusammensetzung, wie sie nach einem Verfahren gemäß einem der Ansprüche 1 bis 14 erhalten wird, bei der es sich bei dem eingesetzten aliphatischen Monoolefin um Isobutylen handelt und die dadurch gekennzeichnet ist, daß sie einen Schwefelgehalt von mindestens 45 Gew.-% aufweist, in Schmiermitteln vom hydrierten Poly-α-Olefin-Typ in einer Konzentration von 10 Gew.-% löslich ist und eine Korrosivität gegenüber Kupfer gemäß ASTM D 130 bei 2 Gew.-% Schwefel in dem Öl während 3 h bei 121°C von weniger als 3 aufweist.

16. Zusammensetzung nach Anspruch 15, dadurch gekennzeichnet, daß sie einen restlichen Chlorgehalt von weniger als 0,1 Gew.-% aufweist.

17. Verwendung einer Zusammensetzung nach einem der Ansprüche 15 und 16 als Additiv für die Formulierung von Getriebeölen und für die Formulierung von Schneidölen für kupferhaltige Metalle.

## Claims

1. A process for preparing a polysuphurized olefin composition, characterized in that it comprises :
. a stage (1) in which at least one compound chosen from among sulphur dichloride and monochloride is reacted with at least one aliphatic monoolefin with 2 to 12 carbon atoms, thus forming an adduct;
. a stage (2) in which sulphurized hydrogen and at least one mercaptan is reacted with ammonium or alkali metal hydroxide dissolved in at least one aliphatic monoalcohol with 1 to 4 carbon atoms, which is substantially anhydrous, so as to give an alcoholic solution;
. a stage (3) in which contacting takes place between the adduct obtained in stage (1) and the alcoholic solution obtained in stage (2);
. a stage (4), in which the resulting mixture is heated and then the aliphatic monoalcohol is eliminated by distillation, whilst adding a water quantity adequate for maintaining in solution the reagents and the mineral products formed during the reaction; and
. a stage (5) in which elimination takes place of the aqueous phase and recovery takes place of the organic phase mainly constituted by the polysulphurized olefin composition.

2. A process according to claim 1, characterized in that in stage (1) use is made of 1.5 to 2.2 mole of aliphatic monoolefin per mole of sulphur monochloride and/or dichloride.

3. A process according to one of the claims 1 and 2, characterized in that in stage (1), use is made of at least one aliphatic monoolefin chosen from among isobutylene, hexenese, di- and tri-isobutylenes and tri- and tetra-propylenes.

4. A process according to one of the claims 1 to 3, characterized in that in stage (2) use is made of 0.01 to 1 mole hydrogen sulphide and 0.01 to 1 mole of mercaptan per mole of hydroxide.

5. A process according to one of the claims 1 to 4, characterized in that in stage (2) use is made of 100 to 400 cm³ of aliphatic monoalcohol per mole of hydroxide.

6. A process according to one of the claims 1 to 5, characterized in that in stage (2), use is also made of elementary sulphur.

7. A process according to claim 6, characterized in that the elementary sulphur is used in a molar proportion up to 3.6/l with respect to the hydroxide used.

8. A process according to one of the claims 1 to 7, characterized in that in stage (3) the adduct is used in a proportion corresponding to a number of halogen atoms per mole of hydroxide of 1/1 to 0.5/1.

9. A process according to one of the claims 1 to 8, characterized in that in stage (3) use is also made of at least one saturated or unsaturated monohalogenated hydrocarbon compound.

10. A process according to claim 9, characterized in that the monohalogenated hydrocarbon compound is at least one chloride, bromide or iodide of alkyl or alkenyl in straight or branched form with 1 to 12 carbon atoms, of cycloalkyl or cycloalkenyl with 5 to 12 carbon atoms, or arylalkyl or arylalkenyl with 6 to 12 carbon atoms.

11. A process according to claim 10, characterized in that the monohalogenated hydrocarbon compound is methyl chloride, n-butyl chloride or methallyl chloride.

12. A process according to claim 9, characterized in that said monohalogenated hydrocarbon compound also carries at least one functional group having at least one heteroatom chosen from among oxygen, nitrogen and sulphur.

13. A process according to one of the claims 9 to 12, characterized in that the proportion of said monohalogenated hydrocarbon compound is up to 70 gram atoms of halogen compared with the total number of gram atoms of halogen contained in the adduct + monohalogenated hydrocarbon compound whole.

14. A process according to one of the claims 1 to 13, characterized in that its preparation process also comprises a stage (6) in which contacting takes place between the product obtained from stage (5) and a basic compound and it is then washed with water.

15. Polysulphurized olefin composition obtained by a process according to one of claim 1 to 14, in which the aliphatic monoolefin used in isobutylene and characterized in that it presents a sulphur content of at least 45% by weight, in that it is soluble in lubricants of the hydrogenated polyalphaolefins type at a concentration of 10% by weight and in that it presents a corrosiveness with respect to copper according to ASTM D130, with 2% by weight of sulphur in oil for 3 hours at 121°C, below 3.

16. composition according to claim 15, characterized in that it presents a residual colorine content below 0.1% by weight.

17. Use of a composition according to one of the claims 15 and 16, as an additif for the formulation of gear oils and for the formulation of cuprous metal cutting oils.
